# EUROPÄISCHE PATENTSCHRIFT

(11) **EP 0 660 193 B1**
(45) Veröffentlichungstag und Bekanntmachung des Hinweises auf die Patenterteilung: **15.03.2000**
(21) Anmeldenummer: 94118845.0
(22) Anmeldetag: 30.11.1994
(51) Int. Cl.: G03G 9/083, G03G 9/09, G03G 9/097

(54) **Verwendung von Eisenoxydpigmenten als Ladungsstabilisatoren in elektrostatischen Tonern**
Iron oxide pigments as charge stabilizers in electrostatic toners
Utilisation de pigments d'oxydes de fer comme stabilisateurs de la charge dans des révélateurs électrostatiques

(30) Priorität: 08.12.1993 DE 4341726
(43) Veröffentlichungstag der Anmeldung: 28.06.1995
(73) Patentinhaber: BASF AKTIENGESELLSCHAFT, 67056 Ludwigshafen (DE)
(72) Erfinder: Beck, Karin Heidrun, Dr., D-67067 Ludwigshafen (DE); Dyllick-Brenzinger, Rainer, Dr., D-69469 Weinheim (DE); Schröder, Joerg, Dr., D-69469 Weinheim (DE)

(56) Entgegenhaltungen:
- DE-A- 3 120 542
- FR-A- 2 303 317
- GB-A- 2 107 892
- US-A- 5 147 744
- US-A- 5 266 432
- PATENT ABSTRACTS OF JAPAN vol. 9 no. 148 (P-366) ,22.Juni 1985 & JP-A-60 026956 (CANON) 9.Februar 1985,

## Beschreibung

Die vorliegende Erfindung betrifft die neue Verwendung der Eisenoxidpigmente α-Eisen(III)oxid und/oder α-Eisen(III)oxid-hydrat, die einen mittleren Teilchendurchmesser von 0,005 bis 0,05 µm aufweisen, als Ladungsstabilisatoren in elektrostatischen Tonern.

In der Elektrophotographie wird durch selektive Belichtung einer elektrostatisch aufgeladenen Photoleiterwalze mit vom zu kopierenden Original reflektiertem Licht ein latentes elektrostatisches Bild erzeugt. Beim Laserdrucker geschieht dies durch einen Laserstrahl.

Zur Entwicklung des elektrostatischen Bildes werden Tonerteilchen über eine "Magnetbürste", das sind entlang der Feldlinien eines Sektormagneten ausgerichtete Carrierteilchen, zur Photoleiterwalze transportiert. Die Tonerteilchen haften dabei elektrostatisch an den Carrierteilchen und erhalten beim Transport im Magnetfeld durch Reibung eine den Carrierteilchen entgegengesetzte elektrostatische Aufladung. Die so von der Magnetbürste auf die Photoleiterwalze übertragenen Tonerteilchen ergeben ein "Tonerbild", das anschließend auf Papier oder Folie übertragen und fixiert wird.

Um kräftige, konturenscharfe Bilder zu erhalten, werden dem Toner zur Stabilisierung seiner elektrostatischen Aufladung sog. Ladungsstabilisatoren (charge controlling agents) zugesetzt.

An die Ladungsstabilisatoren sind dabei eine Reihe von Anforderungen zu stellen: Sie müssen die Fähigkeit zur Entwicklung des latenten elektrostatischen Bildes zu einem farbstarken sichtbaren Bild besitzen. Weiterhin müssen sie leicht in der Tonerzubereitung verteilbar sein, um störungsfreie, konturenscharfe und gleichförmige Bilder zu erzeugen. Nicht zuletzt müssen sie unempfindlich gegen Feuchtigkeit sein und eine hohe thermische Stabilität aufweisen.

Diese Anforderungen sind gleichzeitig nur sehr schwer zu erfüllen. Die Ladungsstabilisatoren des Standes der Technik weisen deshalb häufig Mängel in ihrem Eigenschaftsprofil auf.

Aus den US-A-5 266 432 und JP-A-26956/1985 sind Metalloxide als Bestandteil von elektrostatischen Tonern bekannt, sie werden jedoch nicht als Ladungsstabilisatoren eingesetzt. FR-A-2 303 317 erwähnt mineralische Substanzen wie Eisen(III)oxid als mögliche Bestandteile von Tonern, nähere Angaben zu diesen Substanzen werden jedoch nicht gemacht.

Der Erfindung lag die Aufgabe zugrunde, neue Ladungsstabilisatoren mit vorteilhaften anwendungstechnischen Eigenschaften bereitzustellen.

Demgemäß wurde die Verwendung der Eisenoxidpigmente α-Eisen(III)oxid α-Fe₂O₃ (Hämatit; C.I. Pigment Red 101; C.I. 77491) und α-Eisen(III)oxidhydrate α-FeO(OH)·xH₂O (x etwa 1 bis 7; C.I. Pigment Yellow 42; C.I. 77492; Goethit) sowie von deren Mischungen als Ladungsstabilisatoren in elektrostatischen Tonern gefunden.

Die Eisenoxidpigmente liegen dabei in feinteiliger transparenter Form (hochtransparent bis halbtransparent) vor und weisen einen mittleren Teilchendurchmesser von 0,005 bis 0,05 µm, bevorzugt 0,01 bis 0,05 µm, auf. Die genannten Werte beziehen sich bei nadelförmigen Pigmentteilchen auf den Durchmesser senkrecht zur Längsausdehnung.

Diese Eisenoxidpigmente sind allgemein bekannt. Angaben zu ihrer Herstellung können beispielsweise Römpps Chemie-Lexikon, 8. Aufl., Band 2, S. 1066-1067 (1981) entnommen werden.

Die erfindungsgemäßen Eisenoxidpigmente können vorteilhaft als Ladungsstabilisatoren bei der Herstellung von elektrostatischen Tonern für Ein- und insbesondere Zweikomponenten-Entwickler verwendet werden.

Die wichtigsten Bestandteile eines elektrostatischen Toners sind in der Regel das Bindemittel und der Ladungsstabilisator, der üblicherweise 0,01 bis 10 Gew.-%, insbesondere 0,01 bis 5 Gew.-% des fertigen Toners ausmacht.

Bei den Tonerbindemitteln handelt es sich bekanntermaßen meist um thermoplastische Polymere mit Erweichungspunkten von 40 bis 200°C, bevorzugt 50 bis 130°C und besonders bevorzugt 65 bis 115°C.

Beispiele für geeignete Bindemittel sind Polystyrol, Copolymere aus Styrol und einem Acrylat oder Methacrylat, Copolymere aus Styrol und Butadien und/oder Acrylnitril, Polyacrylate, Polymethacrylate, Copolymere aus einem Acrylat oder Methacrylat und Vinylchlorid oder Vinylacetat, Polyvinylchlorid, Copolymere aus Vinylchlorid und Vinylidenchlorid oder Vinylacetat, Polyesterharze, Epoxyharze, Polyamide und Polyurethane.

Gewünschtenfalls können die elektrostatischen Toner auch weitere Bestandteile wie Wachse, Fließmittel, Farbmittel und magnetisch anziehbare Materialien enthalten.

Als Farbmittel können organische Farbstoffe oder Pigmente, wie Nigrosin, Anilinblau, 2,9-Dimethylchinacridon, C.I. Disperse Red 15 (C.I. 60 710), C.I. Solvent Red 19 (C.I. 26 050), C.I. Pigment Blue 15 (C.I. 74 160), C.I. Pigment Blue 22 (C.I. 69 810) oder C.I. Solvent Yellow 16 (C.I. 12 700) oder anorganische Pigmente, wie Ruß, Rotblei, gelbes Bleioxid oder Chromgelb, dienen. Allgemein überschreitet die Menge des im Toner vorhandenen Farbmittels nicht 15 Gew.-%, bezogen auf das Gewicht des Toners.

Die magnetisch anziehbaren Materialien können beispielsweise Eisen, Nickel, Chromoxid, Eisenoxid oder ein Ferrit der Formel MeFe₂O₄, worin Me ein zweiwertiges Metall, z.B. Eisen, Kobalt, Zink, Nickel oder Mangan, bedeutet, sein.

Die Tonerherstellung kann bei der Verwendung der erfindungsgemäßen Ladungsstabilisatoren wie üblich erfolgen, z.B. durch Vermischen der Bestandteile in fester Form in einem Kneter und anschließendes Pulverisieren oder durch Dispergieren der weiteren Bestandteile im geschmolzenen Bindemittel unter Verwendung bekannter Misch- oder Knetmaschinen, anschließendes Abkühlen der Schmelze zu einer festen Masse und Vermahlen zu Teilchen der gewünschten Teilchengröße (in der Regel 0,1 bis 50 µm).

Eine weitere Möglichkeit besteht darin, das Bindemittel in einem geeigneten Lösungsmittel zu lösen und den Ladungsstabilisator fein in dieser Lösung zu dispergieren. Die so erhaltene Tonerzubereitung kann direkt, z.B. in einem xerographischen Bildaufzeichnungssystem, verwendet werden oder zuerst einem Trocknungsprozeß, beispielsweise Sprühtrocknung, Gefriertrocknung oder Abdampfen des Lösungsmittels, mit anschließendem Vermahlen zur gewünschten Teilchengröße unterworfen werden.

Die erfindungsgemäß als Ladungsstabilisatoren zu verwendenden Eisenoxidpigmente zeichnen sich durch insgesamt gute Anwendungseigenschaften aus. Sie sind unempfindlich gegenüber Feuchtigkeit, thermisch bis 180°C stabil, und vor allem verleihen sie einer Tonerpräparation ein günstiges elektrostatisches Aufladungsprofil, d.h. die Toner können schnell und hoch aufgeladen werden. Außerdem halten sie diese Aufladung auf hohem Niveau konstant.

### Beispiele

I. Herstellung von erfindungsgemäßen Ladungsstabilisatoren enthaltenden elektrostatischen Tonern
   Als Bindemittel für die Toner wurden
      Harz A: ein nicht vernetztes Styrol/Butylacrylatharz oder
      Harz B: ein lineares, nicht vernetztes Polyesterharz eingesetzt.
   Die Tonerherstellung erfolgte entweder durch
      - Gefriertrocknung (Methode G),
         indem 0,2 g Eisenoxidpigment in eine Lösung von 10 g des jeweils verwendeten Harzes in 100 ml p-Xylol dispergiert wurden und die erhaltene Suspension anschließend gefriergetrocknet wurde, oder durch
      - Knetung (Methode K),
         indem 0,2 g Eisenoxidpigment und 10 g des jeweils verwendeten Harzes intensiv in einem Mixer gemischt, bei 120°C geknetet, extrudiert und gemahlen wurden, wobei Tonerteilchen einer mittleren Partikelgröße von 50 µm erzeugt wurden.
   In der Tabelle sind Einzelheiten zu den hergestellten Tonern zusammengestellt, wobei auch die als Ladungsstabilisatoren eingesetzten Eisenoxidpigmente näher charakterisiert werden.
II. Herstellung und Prüfung der Developer
   Zur Herstellung der Developer wurden die so hergestellten Toner jeweils im Gewichtsverhältnis 1:99 mit einem Stahlcarrier der mittleren Teilchengröße 100 µm vermischt und auf einem Rollenbock aktiviert.
   Nach 10, 30, 60 und 120 min wurden jeweils Proben entnommen und deren elektrostatische Aufladung in einem g/m-Meter (Fa. Epping, Neufahrn) bestimmt.
   Dazu wurden jeweils 5 g des Developers in eine mit einem Elektrometer gekoppelte Hard-blow-off-Zelle, in die Siebe der Maschenweite 63 µm eingesetzt waren, eingewogen. Durch Ausblasen mit einem kräftigen Luftstrom (ca. 4000 cm³/min) und gleichzeitiges Absaugen wurden die Tonerteilchen nahezu vollständig entfernt, während die Carrierteilchen durch die Siebe in der Meßzelle zurückgehalten wurden. Dann wurde die Aufladung des Carriers, die der Aufladung der Tonerteilchen mit umgekehrtem Vorzeichen entspricht, am Elektrometer abgelesen, durch Zurückwägung der Meßzelle auf das Gewicht des ausgeblasenen Toners bezogen und so dessen elektrostatische Aufladung g/m [µC/g] bestimmt.
   Die erhaltenen Meßergebnisse sind in der Tabelle zusammengefaßt.

## Patentansprüche

1. Verwendung der Eisenoxidpigmente α-Eisen(III)oxid und/oder α-Eisen(III)oxidhydrat, die einen mittleren Teilchendurchmesser von 0,005 bis 0,05 µm aufweisen, als Ladungsstabilisatoren in elektrostatischen Tonern.

2. Elektrostatische Toner, enthaltend die Eisenoxidpigmente α-Eisen(III)oxid oder α-Eisen(III)oxidhydrat, die einen mittleren Teilchendurchmesser von 0,005 bis 0,05 µm aufweisen, als Ladungsstabilisatoren.

## Claims

1. The use of the iron oxide pigments α-iron(III) oxide and/or α-iron(III) oxide hydrate which have an average particle diameter of from 0.005 to 0.05 µm as charge stabilizers in electrostatic toners.

2. Electrostatic toners comprising the iron oxide pigments α-iron(III) oxide or α-iron(III) oxide hydrate which have an average particle diameter of from 0.005 to 0.05 µm as charge stabilizers.

## Revendications

1. Utilisation des pigments d'oxyde de fer que sont l'oxyde de α-fer(III) et/ou les oxydes de α-fer(III) hydratés et qui présentent un diamètre de particule moyen de 0,005-0,05 µm, en tant que stabilisateur de charge dans des toners électrostatiques.

2. Toner électrostatique, contenant les pigments d'oxyde de fer que sont l'oxyde de α-fer(III) ou les oxydes de α-fer(III) hydratés et qui présentent un diamètre de particule moyen de 0,005-0,05 µm, en tant que stabilisateur de charge.
